# EUROPÄISCHE PATENTANMELDUNG

(11) **EP 0 267 551 A2**
(43) Veröffentlichungstag der Anmeldung: **18.05.1988**
(21) Anmeldenummer: 87116397.8
(22) Anmeldetag: 06.11.1987
(51) Int. Cl.: C07C 93/187, C07C 103/44, D06M 13/38, D06M 13/40

(54) **Quartäre Ammoniumverbindungen, deren Herstellung und Verwendung als Textilnachbehandlungsmittel**

(30) Priorität: 14.11.1986 DE 3638918
(71) Anmelder: Henkel Kommanditgesellschaft auf Aktien, 40191 Düsseldorf (DE)
(72) Erfinder: Rutzen, Horst, Dr., D-4018 Langenfeld (DE); Baumann, Horst, Dr., D-5653 Leichlingen (DE); Gruber, Bert, Dr., D-5012 Bedburg (DE)

(57) **Zusammenfassung**

Quartäre Ammoniumverbindungen mit einem oder zwei langkettigen Ester- oder Amidresten von veretherten Hydroxycarbonsäuren und im übrigen kurzen Resten sind flüssige bis pastöse Substanzen, die sich in Wasser oder Alkohol/Wasser-Gemischen leicht lösen oder dispergieren lassen. Sie lassen sich in verdünnter oder konzentrierter lagerstabiler Form zum Weichmachen von Textilien verwenden, ohne daß die Saugfähigkeit der damit behandelten Textilien beeinträchtigt wird. Man erhält die quartären Ammoniumverbindungen durch Umsetzen von Epoxyfettsäureestern mit Aminen und anschließende Quaternierung.

## Beschreibung

Die Erfindung betrifft quartäre Ammoniumverbindungen, in denen das Ammonium-Stickstoffatom einen oder zwei langkettige Esterreste oder Amidreste von veretherten Hydroxycarbonsäuren trägt, ein Verfahren zur Herstellung derartiger quartärer Ammoniumverbindungen sowie ihre Verwendung in Textilnachbehandlungsmitteln.

Quartäre Ammoniumverbindungen, die einen bzw. zwei langkettige und drei bzw. zwei kurzkettige aliphatische Kohlenwasserstoffreste im Molekül enthalten, wie z.B. die Verbindung Distearyldimethylammoniumchlorid, werden seit langer Zeit als Textilweichmacher zum Behandeln von Textilien, insbesondere zum Nachbehandeln gewaschener Wäsche, aber auch in weichmachenden Waschmitteln und in Tumblerhilfsmitteln verwendet. Durch eine Behandlung mit derartigen Verbindungen erhalten die Textilien einen weichen und vollen Griff. Beim Gebrauch zeigt jedoch das behandelte Textilgut ein deutlich geringeres Saugvermögen im Vergleich zu unbehandelten Textilien. Frottiertextilien, Geschirrtücher oder Windeln, die nach der Wäsche immer wieder mit derartigen quartären Ammoniumverbindungen behandelt wurden, sind daher aufgrund ihres verringerten bzw. verzögerten Wasseraufnahmevermögens in ihren Gebrauchseigenschaften beeinträchtigt. Diese nachteiligen Auswirkungen sind darauf zurückzuführen, daß die auf den Fasern aufgebrachten quartären Ammoniumverbindungen bei der späteren Wäsche nicht oder nicht vollständig entfernt werden und deshalb die wiederholte Nachbehandlung zu einer Akkumulation der quartären Ammoniumverbindungen auf der Faser führt.

Durch vielerlei Maßnahmen, die im wesentlichen auf eine Vergrößerung der Hydrophilie der weichmachenden Verbindungen hinzielten, hat man versucht, die geschilderten Nachteile der bekannten Textilweichmacher zu verringern oder gänzlich zu beseitigen. So hat man z.B. in einen oder mehrere der langkettigen oder kurzkettigen Reste der Quartärverbindungen Hydroxylgruppen eingeführt, oder man hat als langkettige Gruppen solche verwendet, deren Kohlenwasserstoffkette beispielsweise durch Ether-, Amid- oder Estergruppen unterbrochen ist. So sind z.B. aus der DE-OS 16 19 058 quartäre Ammoniumverbindungen bekannt, die sich von Methyldiethanolamin herleiten, dessen Ethanolreste mit gesättigten oder ungesättigten Monocarbonsäuren verestert sind. Aus der EP-OS 21 431 sind quartäre Ammoniumverbindungen bekannt, deren Kohlenwasserstoffketten Ester-, Ether-, Ethoxy- oder Propoxygruppen enthalten.

Die DE-OS 34 02 146 betrifft quartäre Ammoniumverbindungen mit einem oder zwei langkettigen Esterresten, deren Säurekomponente sich von verzweigten Carbonsäuren des sogenannten "Guerbet-Typs" ableitet.

Die aus der aus DE-OS 34 02 146 bekannten quartären Ammoniumverbindungen weisen zwar die oben geschilder ten Nachteile nicht oder nur in abgeschwächter Form auf; sie lassen sich aber entweder nur in mehreren komplizierten Verfahrensschritten herstellen oder fallen bei der Herstellung in verdünnten Dispersionen an, die für die Herstellung der in letzter Zeit interessant gewordenen Textilweichmacher-Konzentrate nicht verwendet werden können. Zudem weisen sie den Nachteil auf, daß sie in wässrigen Systemen schlecht löslich oder schlecht dispergierbar sind oder darin zur Hydrolyse neigen. Hiervon sind insbesondere solche Verbindungen betroffen, die Esterbindungen enthalten.

Die Erfindung stellte sich zur Aufgabe, Rohstoffe für Textilnachbehandlungsmittel zur Verfügung zu stellen, die die Nachteile des Standes der Technik nicht aufweisen. Es sollten Rohstoffe für Textilnachbehandlungsmittel verfügbar werden, die neben einer guten Löslichkeit in wässrigen Systemen auch die Eignung aufwiesen, zu Konzentraten für Textilnachbehandlungsmittel konfektioniert zu werden. Dabei waren aufgrund der hohen Nachfrage nach derartigen Konzentraten insbesondere die sogenannten "Zehnfachkonzentrate" von großem Interesse. Desweiteren sollten die Rohstoffe für Textilnachbehandlungsmittel auch die Eigenschaft mitbringen, die Saugfähigkeit der mit ihnen behandelten Gewebe nicht zu verändern, so daß diese auch nach mehreren Wasch- bzw. Nachbehandlungsgängen noch vollständig erhalten ist. Bei der Herstellung der Rohstoffe für die Textilnachbehandlungsmittel sollte außerdem darauf geachtet werden, möglichst nur Rohstoffe einzusetzen, die aus natürlichen Quellen zugänglich und somit regenerierbar sind.

Die Lösung der vorgenannten Aufgabenstellungen ließ sich überraschenderweise dadurch erreichen, daß man geeignete Aminoalkohole bzw. Oligoamine mit bestimmten Carbonsäuren verestert bzw. amidiert und die so erhaltenen Ester bzw. Amide auf übliche Weise quaternisiert. Als Carbonsäuren werden dabei Hydroxyethercarbonsäuren verwendet, die aus ungesättigten Fettsäureestern durch Epoxidation und anschließende Ringöffnung mit gesättigten oder ungesättigten Alkoholen oder Polyolen erhalten werden können. Die im Zuge dieser Reaktionskette entstehenden Produkte erfüllen die oben genannten Anforderungen überraschenderweise ausnahmslos.

Die Erfindung betrifft somit quartäre Ammoniumverbindungen der allgemeinen Formel (I) in der
R¹ für einen Alkylrest mit 1 bis 4 C-Atomen oder einen Hydroxyalkylrest mit 1 bis 4 C-Atomen,
R² für einen Alkylrest mit 1 bis 4 C-Atomen, einen Hydroxyalkylrest mit 1 bis 4 C-Atomen oder einen Phenalkylrest mit 1 bis 3 C-Atomen in der Alkylgruppe und
R³ und R⁴, die gleich oder verschieden sein können, für einen Rest der allgemeinen Formel (II) stehen in der
m eine ganze Zahl im Bereich von 1 bis 3,
n und p unabhängig voneinander ganze Zahlen im Bereich von 1 bis 12 mit einer Summe (p+n) im Bereich von 2 bis 20,
A eine Gruppe -O- oder -NH- und
R⁵ und R⁶ Wasserstoff oder ein gesättigter oder ungesättigter Alkylrest mit 1 bis 22 C-Atomen mit der Maßgabe sein können, daß R⁵ H bedeutet, wenn R⁶ für den Alkylrest steht und umgekehrt, und
X^{⊖} für das Anion einer anorganischen oder organischen Säure steht.

Die Erfindung betrifft außerdem ein Verfahren zur Herstellung quaternärer Ammoniumverbindungen der allgemeinen Formel (I) in der
R¹ für einen Alkylrest mit 1 bis 4 C-Atomen oder einen Hydroxyalkylrest mit 1 bis 4 C-Atomen,
R² für einen Alkylrest mit 1 bis 4 C-Atomen, einen Hydroxyalkylrest mit 1 bis 4 C-Atomen oder einen Phenalkylrest mit 1 bis 3 C-Atomen in der Alkylgruppe und
R³ und R⁴, die gleich oder verschieden sein können, für einen Rest der allgemeinen Formel (II) stehen in der
m eine ganze Zahl im Bereich von 1 bis 3,
n und p unabhängig voneinander ganze Zahlen im Bereich von 1 bis 12 mit einer Summe (p+n) im Bereich von 2 bis 20,
A eine Gruppe -O- oder -NH- und
R⁵ und R⁶ Wasserstoff oder ein gesättigter oder ungesättigter Alkylrest mit 1 bis 22 C-Atomen mit der Maßgabe sein können, daß R⁵ H bedeutet, wenn R⁶ für den Alkylrest steht und umgekehrt, und
X^{⊖} für das Anion einer anorganischen oder organischen Säure steht,
das dadurch gekennzeichnet ist, daß man Epoxyfettsäureester der allgemeinen Formel (III) in der
R⁷ für einen Alkylrest mit 1 bis 6 C-Atomen steht und
n und p die obige Bedeutung haben,
nach an sich bekannten Methoden mit einem Alkohol der allgemeinen Formel (IV) umsetzt

R⁵-OH (IV)

in der
R⁵ für einen gesättigten oder ungesättigten Alkylrest mit 1 bis 22 C-Atomen steht,
und die erhaltenen Ester danach verseift, die so entstandenen Hydroxyethercarbonsäuren mit einem Amin der allgemeinen Formel (V) in der
R^{1ʹ} Wasserstoff sein kann oder die oben für R¹ angegebenen Bedeutungen haben kann und
A und m die oben angegebenen Bedeutungen haben können, im Molverhältnis 1 : 1 bis 3,5 : 1 bei erhöhter Temperatur umsetzt und die Produkte in dem Fall, daß R¹ für H steht, anschließend mit Ethylenoxid oder Propylenoxid im ungefähren Molverhältnis 1 : 1 alkoxyliert, die so entstandenen Verbindungen nach an sich bekannten Methoden mit einem Quaternierungsreagens der allgemeinen Formel (VI)

R²X (VI)

in der R² und X die oben angegebenen Bedeutungen haben, mit oder ohne Lösungsmittel bei erhöhter Temperatur umsetzt und die so entstandenen quartären Ammoniumverbindungen der allgemeinen Formel (I) gewünschtenfalls aus der Lösung nach an sich bekannten Methoden isoliert.

Die Erfindung betrifft außerdem die Verwendung der quartären Ammoniumverbindungen der obigen allgemeinen Formel (I) als Textilnachbehandlungsmittel für synthetische und natürliche Fasern und daraus hergestellte Gebilde.

Die neuen quartären Ammoniumverbindungen, die spezielle Eigenschaften aufweisen, die sie als Rohstoffe für Textilnachbehandlungsmittel geeignet machen, haben die allgemeine Formel (I)

In der allgemeinen Formel (I) kann der mit dem Ammoniumstickstoffatom verbundene Rest R¹ in den erfindungsgemäßen quartären Ammoniumverbindungen für einen Alkylrest mit 1 bis 4 C-Atomen oder einen Hydroxyalkylrest mit 1 bis 4 C-Atomen stehen. Als Reste R¹ kommen somit die Gruppen Methyl, Ethyl, n-Propyl, i-Propyl, n-Butyl, i-Butyl, t-Butyl, sowie Hydroxymethyl, Hydroxyethyl, Hydroxypropyl oder Hydroxybutyl in Frage. Aus dieser Gruppe sind als Reste R¹ in den erfindungsgemäßen quartären Ammoniumverbindungen die Hydroxyalkylreste mit 1 bis 4 C-Atomen bevorzugt; besonders bevorzugte Reste, für die R¹ in der allgemeinen Formel (I) stehen kann, sind die Reste Methyl, Hydroxyethyl und 2-Hydroxypropyl.

Als Reste R² in der allgemeinen Formel (I) der erfindungsgemäßen quartären Ammoniumverbindungen kommen Alkylreste mit 1 bis 4 C-Atomen oder Hydroxyalkylreste mit 1 bis 4 C-Atomen in Frage, also insoweit die gleichen Gruppen, die oben für den Rest R¹ angegeben wurden. Von diesen sind als Reste R² die Alkylreste mit 1 bis 4 C-Atomen bevorzugt; besonders bevorzugter Substituent R² am Ammoniumstickstoff der erfindungsgemäßen Verbindungen der allgemeinen Formel (I) ist der Methylrest. Darüberhinaus kann der Rest R² jedoch auch noch für einen 2-Hydroxyethylrest und einen Phenalkylrest mit 1 bis 3 C-Atomen in der Alkylgruppe stehen. Als solche Reste kommen beispielsweise der Benzylrest, der Phenylethylrest oder der Phenylpropylrest in Frage.

In den erfindungsgemäßen quartären Ammoniumverbindungen der allgemeinen Formel (I) können die Reste R³ und R⁴ gleich oder verschieden sein. Bevorzugt sind quartäre Ammoniumverbindungen, in denen die Reste R³ und R⁴ gleich sind. R³ und R⁴ stehen erfindungsgemäß für einen Rest der allgemeinen Formel (II)

In dem Rest der allgemeinen Formel (II) steht m für eine ganze Zahl im Bereich von 1 bis 3; mit dem Ammoniumstickstoffatom unmittelbar verbunden ist also eine Methylen-, Ethylen- oder Propylengruppierung. Dem schließt sich eine Gruppe -A- an, die eine -O-Brücke oder -NH-Brücke bedeuten kann; je nachdem, ob in den quartären Ammoniumverbindungen gemäß der Erfindung eine Esterbindung oder eine Amidbindung die Bindung zwischen dem ursprünglichen Amin und der ursprünglichen Hydroxyethercarbonsäure herstellt.

In der allgemeinen Formel (II) stehen n und p unabhängig voneinander für ganze Zahlen im Bereich von 1 bis 12, wobei die Summe (n+p) eine ganze Zahl im Bereich von 2 bis 20 ist. Dies resultiert daraus, daß als natürliche Edukte zur Herstellung der quartären Ammoniumverbindungen der allgemeinen Formel (I) ungesättigte bzw. (nach Epoxidation) mit einer Sauerstoffbrücke überbrückte natürliche Fettsäuren herangezogen werden, die erfindungsgemäß eine Zahl von C-Atomen von nicht über 24 aufweisen sollen, wobei der Bereich der olefinischen Doppelbindung bzw. späteren Epoxidgruppierung mitten im Molekül, üblicherweise bei den C-Atomen 9/10 bzw. 13/14 liegt, abhängig von der natürlichen Quelle der jeweiligen Fettsäuren. Üblicherweise liegen die Bedeutungen für n und p im Bereich ganzer Zahlen von 1 bis 7, so daß sich eine Summe (n+p) im Bereich von 2 bis 14 ergibt.

In dem Rest der allgemeinen Formel (II) können R⁵ und R⁶ für Wasserstoff oder einen gesättigten oder ungesättigten Alkylrest mit 1 bis 22 C-Atomen stehen, wobei jedoch zu beachten ist, daß R⁵ für Wasserstoff steht, wenn R⁶ für den Alkylrest mit einer Zahl von C-Atomen im oben genannten Bereich steht und umgekehrt. Dies resultiert daraus, daß die durch Alkohole induzierte Reaktion der Öffnung des Epoxidrings sowohl in der einen als auch in der anderen Richtung verlaufen kann, d.h., das Wasserstoffatom des für die Ringöffnung verwendeten Alkohols kann sich an das Sauerstoffatom des näher zur Carbonylgruppe gelegenen Kohlenstoffatoms anlagern, während sich die Alkoxygruppierung des Alkohols an das weiter von der Carbonylgruppe entfernte C-Atom anlagert und umgekehrt. Aufgrund der größeren Entfernung des Oxiranrings von anderen funktionellen Gruppen durch mehrere Methylengruppen ist eine gezielte Steuerung der Ringöffnungsreaktion nicht möglich, so daß in der Regel Gemische der Verbindungen beiden Typs entstehen.

Der Alkyl- bzw. Alkenylrest, für den R⁵ bzw. R⁶ in der oben genannten allgemeinen Formel (II) stehen kann, ist ein Rest mit 1 bis 22 C-Atomen. Als Alkylreste kommen somit die Reste Methyl, Ethyl, Propyl, Butyl, Pentyl, Hexyl, Heptyl, Octyl, Nonyl, Decyl, Undecyl, Dodecyl, Tridecyl, Tetradecyl, Pentadecyl, Hexadecyl, Heptadecyl, Octadecyl, Behenyl oder entsprechende ungesättigte aliphatische Reste sowie auch die verzweigten Isomeren der genannten Alkyl- bzw. Alkenylreste in Frage. Erfindungsgemäß sind als Reste R⁵ bzw. R⁶ die geradkettigen Alkyl- bzw. Alkenylreste bevorzugt. Dies resultiert daraus, daß als Alkohole für die Ringöffnungsreaktion der Epoxide aus natürlichen Quellen stammende Alkohole, insbesondere Fettalkohole, einge setzt werden, deren Alkyl- bzw. Alkenylreste im Regelfall geradkettig sind. Besonders bevorzugt sind Alkyl- bzw. Alkenylreste R⁵ bzw. R⁶ mit 12 bis 18 C-Atomen, wobei insbesondere der C₁₈-Rest auch einfach oder mehrfach ungesättigt sein kann, da diese in großen Mengen preiswert aus nativen Fetten bzw. Ölen in großindustriellen Verfahren hergestellt werden können. Es ist auch möglich, Fettalkoholgemische einzusetzen, wie sie bei der Hydrierung nativer Fette bzw. Öle erhalten werden. In derartigen Gemischen liegt die Verteilung der Zahl der C-Atome der Alkylkette in einem mehr oder weniger großen, beispielsweise durch Destillation oder ähnliches bestimmbaren Bereich, so daß zur Ringöffnung Gemische verwendet werden, deren unterschiedliche Alkylreste sich auch im Produkt, d.h. in den Resten R⁵ bzw. R⁶, wiederfinden. Solche Gemische, für die R⁵ bzw. R⁶ stehen, sind beispielsweise Talgalkyl-, Kokosalkyl- oder Sojaalkylreste, die sowohl vollständig gesättigt als auch, ihrer nativen Zusammensetzung entsprechend, teilweise ungesättigt sein können.

Die erfindungsgemäßen quartären Ammoniumverbindungen der allgemeinen Formel (I) werden nach einem Verfahren hergestellt, dessen Einzelschritte zum Teil aus dem Stand der Technik bekannt sind. Im einzelnen verläuft die Herstellung der quartären Ammoniumverbindungen (I) wie folgt:

Epoxyfettsäureester der allgemeinen Formel (III) in der
R⁷ für einen Alkylrest mit 1 bis 6 C-Atomen steht und
n und p die obige Bedeutung haben,
werden nach an sich bekannten Methoden mit einem Alkohol der allgemeinen Formel (IV) umgesetzt

R⁵-OH (IV)

in der
R⁵ für einen gesättigten oder ungesättigten Alkylrest mit 1 bis 22 C-Atomen steht.

Ausgehend von ungesättigten Fettsäuren, wie sie beispielsweise bei der Umesterung tierischer und/oder pflanzlicher Fette bzw. Öle in großem Maßstab preiswert erhalten werden können, werden also nach üblichen Verfahren, beispielsweise mit H₂O₂ oder Peroxycarbonsäure epoxidiert und die erhaltenen Einzelverbindungen bzw. Carbonsäureestergemische - wie beschrieben - mit einem Alkohol der allgemeinen Formel (IV) umgesetzt. Die Estergruppierung des eingesetzten Epoxyfettsäureesters der allgemeinen Formel (III) kann eine Methyl-, Ethyl-, Propyl-, Butyl-, Pentyl- oder Hexylgruppierung sein, wobei sowohl die geradkettigen Alkylreste als auch die verzweigten Isomere vom Rest R⁷ umfaßt werden. Die Ausgangs-Epoxyfettsäureester weisen im Fettsäureteil eine Zahl von C-Atomen auf, die der Zahl der in natürlichen Fetten oder Ölen derivatisiert vorkommenden Fettsäuren entspricht. Es werden bevorzugt Fettsäuren mit 12 bis 24 C-Atomen aus den oben genannten natürlichen Quellen verwendet; es ist jedoch vom Grundsatz her auch möglich, Fettsäuren mit einer wesentlich geringeren oder auch mit einer höheren Zahl von C-Atomen zu verwenden. Im Regelfall werden in dem erfindungsgemäßen Verfahren zur Herstellung quartärer Ammoniumverbindungen der allgemeinen Formel (I) die natürlichen Gemische von Fettsäuren unterschiedlicher C-Zahl bzw. Stellung der olefinischen Doppelbindung bzw. (nach Epoxidation) des Oxiranrings verwendet; Verfahren zur Herstellung derartiger Gemische aus nativen Quellen sind aus dem Stand der Technik bekannt und nicht Gegenstand der vorliegenden Erfindung.

Die zur Öffnung des Oxiranrings verwendeten Alkohole haben die allgemeine Formel (IV), in der R⁵ für einen gesättigten oder ungesättigten Alkylrest mit 1 bis 22 C-Atomen steht. Die im einzelnen verwendbaren Alkohole können geradkettig oder verzweigt sein; es können außerdem ebenfalls Gemische von Alkoholen verwendet werden, wie sie nach der - gegebenenfalls partiellen - Hydrierung nativer Fette und/oder Öle im industriellen Maßstab in großen Mengen preiswert anfallen. Es sind also Einzelverbindungen bzw. Gemische geradkettiger oder verzweigter Alkohole aus der Gruppe Methanol, Ethanol, Propanol, Butanol, Pentanol, Hexanol, Heptanol, Octanol, Nonanol, Decanol, Undecanol, Dodecanol, Tridecanol, Tetradecanol, Pentadecanol, Hexadecanol, Heptadecanol und Octadecanol oder - sofern zugänglich - der entsprechenden ungesättigten Homologen, und von letzteren insbesondere Oleylalkohol, Linoleylalkohol und Linolenylalkohol, verwendbar.

Durch die Ringöffnungsreaktion der Epoxyfettsäureester der allgemeinen Formel (III) mit einem Alkohol der allgemeinen Formel (IV) entstehen entsprechend der nachfolgenden Reaktionsgleichung (1) Hydroxyethercarbonsäureester.

Die Reaktion der Ringöffnung des Oxiranrings erfolgt auf an sich bekannte Art und Weise, beispielsweise unter katalytischer Einwirkung einer Mineralsäure oder Carbonsäure.

Die im Zuge dieser Ringöffnungsreaktion entstandenen Hydroxyethercarbonsäureester werden in einer anschließenden Verseifungsreaktion zu freien Hydroxyethercarbonsäuren gemäß der nachfolgenden Reaktionsgleichung (2) verseift. Die Verseifungsreaktion erfolgt ebenfalls nach an sich aus dem Stand der Technik bekannten Methoden und kann sich der katalytischen Einwirkung einer Säure bzw. Base bedienen.

Im nächsten Schritt des erfindungsgemäßen Verfahrens zur Herstellung quartärer Ammoniumverbindungen der allgemeinen Formel (I) werden die nach Reaktionsgleichung (2) erhaltenen Hydroxyethercarbonsäuren mit einem Amin der allgemeinen Formel (V) umgesetzt

Die Umsetzung erfolgt entsprechend der nachfolgen Reaktionsgleichung (3).

Im Zuge dieser Umsetzung wird also die freie Carboxylgruppe der Hydroxyethercarbonsäuren mit den endständigen Aminogruppen des Amins (V) (A = -NH-) amidiert bzw. mit den endständigen Hydroxygruppen der Amins (V) (A = -O-) verestert. Die Veresterungs- bzw. Amidierungsrekation kann so durchgeführt werden, daß beide endständigen Amino- bzw. Hydroxylgruppierungen des Amins (V) mit je einem Molekül der Hydroxyethercarbonsäure umgesetzt werden; in diesem Falle ist in der Reaktionsgleichung (3) der stöchiometrische Faktor q vor der Hydroxyethercarbonsäure gleich 2. Das Molver hältnis Hydroxyethercarbonsäure : Amin (V) ist in diesem Falle im Bereich von 3,5 : 1 bis 2 : 1 zu wählen. Es entstehen bei dieser Form der Amidierung bzw. Veresterung Amide bzw. Ester, in denen die beiden Substituenten, die über eine Alkylengruppe am Aminostickstoff gebunden sind, identisch sind.

Es ist jedoch auch möglich, das Molverhältnis Hydroxyethercarbonsäure : Amin (V) auf einen Wert von ungefähr 1 : 1 einzustellen. In diesem Fall wird nur eine der endständigen Aminogruppen des Amins (V) amidiert bzw. eine Hydroxylgruppe des Amins (V) verestert. In diesem Falle ist in der Reaktionsgleichung (3) der stöchiometrische Faktor q vor der Hydroxyethercarbonsäure gleich 1. Im Zuge dieser Reaktion entstehen Amine, in denen nur einer der endständigen Aminoreste amidiert bzw. nur einer der endständigen Hydroxylreste verestert ist.

Bevorzugt wird eine Durchführung gemäß Reaktionsgleichung (3), bei der das Molverhältnis Hydroxyethercarbonsäuren : Amin (V) im Bereich von 2 : 1 bis 2,5 : 1 liegt, so daß Produkte entstehen, in denen beide endständigen Aminoreste amidiert bzw. beide endständigen Hydroxylreste verestert sind.

Bei der praktischen Durchführung der Reaktion bilden sich außer den durch die Gleichung 3 auf Seite 15 dargestellten Reaktonsprodukten auch solche, bei denen keine sowie 1, 2 oder 3 Alkanolgruppen umgesetzt sind.

In die Reaktion gemäß Reaktionsgleichung (3) können Amine (V) eingesetzt werden, in denen der Rest R^{1ʹ} für Wasserstoff oder für einen Rest steht, der der oben angegebenen Bedeutung für R¹ entspricht. Außer Wasserstoff kommen also Alkylreste mit 1 bis 4 C-Atomen oder Hydroxyalkylreste mit 1 bis 4 C-Atomen in Frage. Für die Fälle, in denen Amine (V) zum Einsatz kommen, in denen R^{1ʹ} für Wasserstoff steht, wird das nach Reaktionsgleichung (3) erhaltene sekundäre Amin mit Ethylenoxid oder Propylenoxid im ungefähren Molverhältnis 1 : 1 alkoxyliert. Es entstehen dann tertiäre Amine, die anstelle des Wasserstoffatoms eine Ethoxy- oder Propoxygruppe tragen.

Statt den nach Reaktionsgleichung (1) erhaltenen Hydroxyethercarbonsäureester erst entsprechend Reaktionsgleichung (2) zu verseifen und die dadurch gebildete entsprechende Hydroxyethercarbonsäure mit dem Amin (V) umzusetzen, ist es auch möglich, gemäß der nachfolgenden Reaktionsgleichung (3a) den Hydroxyethercarbonsäureester unmittelbar mit dem Amin (V) zur Umsetzung zu bringen, wodurch sich in geeigneten Fällen vorteilhafterweise der Verseifungsschritt nach Reaktionsgleichung (2) einsparen läßt.

Die Amidierungs- bzw. Veresterungsreaktion - gleichgültig, ob von dem unverseiften Carbonsäureester (Produkt von Reaktionsgleichung (1)) oder von der nach Verseifung gemäß Reaktionsgleichung (2) entstehenden Carbonsäure ausgegangen wird - wird nach aus dem Stand der Technik an sich bekannten Methoden durchgeführt, beispielsweise bei erhöhter Temperatur; die Tempera turen liegen üblicherweise im Bereich von 180 bis 220°C, bevorzugt bei 200°C. Es wird üblicherweise ein Wasserabscheider verwendet, um das bei der Reaktion entstehende Reaktionswasser oder den Alkohol unmittelbar aus dem Edukt-/Produkt-Gemisch zu entfernen und damit das Gleichgewicht der Reaktion zu den Produkten hin zu verlagern. Es ist jedoch auch möglich, ein Lösungsmittel zu verwenden, das mit Wasser oder dem Alkohol ein Azeotrop bildet und mit dessen Hilfe das gebildete Reaktionswasser oder der Alkohol aus dem Reaktionsgemisch "ausgeschleppt" wird. Die Reaktion wird üblicherweise unter Schutzgas durchgeführt.

Als Amine (V) werden aus der großen Anzahl der durch die allgemeine Formel (V) umfaßten Verbindungen mit Vorteil Methyldiethanolamin (R^{1ʹ} = Methyl, m = 2, A = -O-), Triethanolamin (R^{1ʹ} = Hydroxyethyl, m = 2, A = -O-), Methyldipropylentriamin (R^{1ʹ} = Methyl, m = 3, A = -NH-) und Dipropylentriamin (R^{1ʹ} = H, m = 3, A = -NH-) verwendet. Im Falle der letztgenannten Verbindung, also bei Amidierung mit Dipropylentriamin, wird das erhaltene Hydroxyethercarbonsäureamid üblicherweise durch Umsetzung mit Ethylenoxid oder Propylenoxid im Molverhältnis 1 : 1 ethoxyliert bzw. propoxyliert, so daß anschließend tertiäre Amine entstehen, die als Substituenten R¹ eine Ethoxy- bzw. Propoxygruppierung tragen.

In einem nachgelagerten Reaktionsschritt werden die so entstandenen Verbindungen nach an sich bekannten Methoden mit einem Quaternierungsreagens der allgemeinen Formel (VI)

R²X (VI)

in der R² und X die oben genannten Bedeutungen haben können, umgesetzt. Als Quaternierungsreagenzien (VI) kommen also solche in Frage, in denen R² für einen Alkylrest mit 1 bis 4 C-Atomen, einen Hydroxyalkylrest mit 1 bis 4 C-Atomen oder einen Phenalkylrest mit 1 bis 3 C-Atomen in der Alkylgruppe stehen kann. X steht erfindungsgemäß für das Anion einer anorganischen Säure. Als Reste R¹ kommen also insbesondere die Gruppen Methyl, Ethyl, Propyl, Butyl, Hydroxyethyl, Hydroxypropyl, Hydroxybutyl sowie Benzyl, Phenylethyl oder Phenylpropyl in Frage, wobei die genannten Alkylreste sowohl geradkettig als auch verzweigt sein können. Aus der genannten Gruppe werden solche Quaternierungsreagenzien für die Quaternierungsreaktion bevorzugt, in denen R² für einen Alkylrest mit 1 bis 4 C-Atomen steht; bevorzugte Alkylierungsreagenzien (VI) verwenden die Methylgruppe als quaternierende Gruppe (II). Die Quaternierungsreagenzien sind dabei von anorganischen oder organischen Säuren abgeleitet; X^{⊖} steht also für das Anion einer anorganischen oder organischen Säure. Als Beispiele sind Chlorid, Methosulfat, Formiat, Acetat, Propionat usw. zu nennen. Bevorzugte Quaternierungsreagenzien enthalten als Gruppe X^{⊖} das Chloridion oder das Acetation, wovon das Chloridion besonders bevorzugt ist. Als Quaternierungsreagenzien sind für die praktische Anwendung also Methylchlorid, Benzylchlorid, Dimethylsulfat oder Essigsäure zu nennen, wovon Methylchlorid am häufigsten mit Vorteil eingesetzt werden kann. Bei Einsatz von Essigsäure als Quaternierungsmittel würde der Aminostickstoff nur protoniert; in diesem Falle wird die Quaternierung in Gegenwart von Ethylenoxid oder Propylenoxid durchgeführt, so daß auch die vierte Gruppe am Ammonium-Stickstoffatom eine organische, in diesem Fall eine Hydroxyethyl- oder R-Hydroxypropylgruppierung, ist.

Die Quaternierungsreaktion, die gemäß der nachfolgenden Reaktionsgleichung (4) abläuft, wird nach an sich bekannten Methoden durchgeführt.

Dies bedeutet beispielsweise, daß die Reaktion in einem Lösungsmittel durchgeführt wird, in dem sich sowohl die Ausgangsstoffe als auch die Produkte im für die Reaktion erforderlichen Maße lösen. Als solche Lösungsmittel sind aus dem Stand der Technik polare organische Lösungsmittel, wie beispielsweise Alkohole mit 1 bis 6 C-Atomen, bekannt; bevorzugt wird Isopropanol verwendet. Es ist jedoch auch möglich, die Reaktion in einem Gemisch eines derartigen organischen polaren Lösungsmittels mit Wasser durchzuführen; beispielsweise kann es vorteilhaft sein, die Quaternierungsreaktion in einem Alkohol-/Wassergemisch durchzuführen. Dieses Gemisch, an dem als Akohol mit Vorzug Isopropanol beteiligt ist, hat eine volumenmäßige Zusammensetzung von 3 bis 4 Volumenteilen Alkohol auf einen Volumenteil Wasser.

Die Reaktion wird üblicherweise bei erhöhter Temperatur und unter erhöhtem Druck, beispielsweise in einem Autoklaven, durchgeführt. Als Temperaturbereich lassen sich Werte von 50 bis 150°C, bevorzugt 100°C, angeben; die Drücke im Autoklaven liegen üblicherweise bei 1,5 bis 6 bar. Es ist jedoch auch - wie im Stand der Technik - möglich, die Reaktion in Abwesenheit eines Lösungsmittels durchzuführen. Welche Reaktionsbedingungen einzustellen sind, ist in erster Linie von der "Quaternierungsfähigkeit" des Quaternierungsreagens abhängig. Bei Verwendung von Methylchlorid können beispielsweise moderate Reaktionsbedingungen ausreichend sein, so daß unter Umständen sogar auf das Lösungsmittel verzichtet werden kann.

Die auf dem durch die Reaktionsgleichungen (1) bis (4) beschriebenen Wege erhaltenen quartären Ammoniumverbindungen der allgemeinen Formel (I) können nun gewünschtenfalls in einem letzten Verfahrensschritt nach an sich bekannten Methoden aus der Reaktionslösung isoliert werden. Dies kann beispielsweise durch Ausfällen und anschließendes Abfiltrieren, Umkristallisieren, Abdestillieren oder auf sonstigen, dem Fachmann an sich bekannten Wegen geschehen. Es ist jedoch ebenfalls möglich, die im Zuge der Quaternierungsreaktion erhaltenen, mehr oder weniger konzentrierten Lösungen direkt für die erfindungsgemäße Verwendungsweise einzusetzen.

Die erfindungsgemäßen quartären Ammoniumverbindungen der allgemeinen Formel (I) sind flüssige bis pastöse Substanzen und lassen sich hervorragend in Wasser oder Wasser-/Alkoholgemischen lösen bzw. dispergieren, wobei die Viskosität der Lösungen oder Dispersionen meistens geringer ist als die der Quaternierungsprodukte (I) selbst. Die erhaltenen Verbindungen sind ausgesprochen hydrolysestabil und lassen sich hervorragend zu Textilnachbehandlungsmittel-Konzentraten verarbeiten oder unmittelbar als Textilnachbehandlungsmittel einsetzen. Die Konzentrate weisen eine ausgezeichnete Lagerstabilität auf und verhalten sich auch nach extremen Temperaturschwankungen (Einfrieren und anschließendes Auftauen bzw. Hochtemperaturbehandlung) noch genauso, wie frisch angesetzte Konzentrate.

Die Verwendung der quartären Ammoniumverbindungen der allgemeinen Formel (I) als Textilnachbehandlungsmittel für synthetische und natürliche Fasern und daraus hergestellte Gebilde ist ebenfalls ein Gegenstand der vorliegenden Erfindung. Die neuen, nach dem erfindungsgemäßen Verfahren hergestellten Verbindungen der allgemeinen Formel (I) lassen sich beispielsweise als Textilweichmacher verwenden, der sowohl im Spülbad als auch während des Waschvorgangs oder während des Trocknens in automatischen Wäschetrocknern einsetzbar ist. Dabei zeigte sich, daß bei der erfindungsgemäßen Verwendung der Verbindungen der allgemeinen Formel (I) das Mittel nicht auf der Faser akkumuliert und damit die Saugfähigkeit der Faser nicht nachhaltig verändert wird. Vielmehr weisen die mit den quartären Ammoniumverbindungen der allgemeinen Formel (I) gemäß der Erfindung behandelten Fasern eine deutlich bessere Saugfähigkeit auf, als Fasern, die mit sehr guten Weichmacherverbindungen gemäß dem Stand der Technik behandelt wurden. Die Mittel zur Nachbehandlung von Textilien, die sich unter Verwendung der erfindungsgemäßen Verbindungen der allgemeinen Formel (I) herstellen lassen, haben beispielsweise folgende Zusammensetzungen:
2 bis 80 Gew.-% erfindungsgemäße Ammoniumverbindungen der allgemeinen Formel (I);
20 bis 98 Gew.-% Trägermittel, Lösungsmittel und/oder Verdünnungsmittel;
0 bis 20 Gew.-% Emulgator;
0 bis 3 Gew.-% Konservierungsmittel;
0 bis 5 Gew.-% Duftstoffe;
0 bis 1 Gew.-% Farbstoffe und
Rest bis auf 100 Gew.-%: Viskositätsstellmittel, Trübungsmittel, gegebenenfalls saure Verbindungen und sonstige Zusatzstoffe.

Auch wenn man die erfindungsgemäßen Verbindungen der allgemeinen Formel (I) zu entsprechend zusammengesetzten Waschmitteln, die wenigstens eine waschaktive Verbindung enthalten, hinzufügt, können sie eine weichmachende Wirkung entfalten. Derartige Waschmittel basieren vorzugsweise auf Rezepturen mit nichtionischen Tensiden. Trägt man die Verfahrensprodukte gegebenenfalls zusammen mit üblichen Hilfs- und Zusatzstoffen auf textile Flächengebilde als Träger auf, können diese auch als Tumblerhilfsmittel Verwendung finden.

Die Erfindung wird durch die nachfolgenden Beispiele näher erläutert.

### Beispiel 1

### (a) Ringöffnung von Epoxystearinsäuremethylester ((III); (R⁷ = CH₃, n = p = 7) mit Talgalkohol ((IV); R⁵ = Alkylrest mit 16 bis 12 C-Atomen)

575,1 g (1,7 Mol) 9.10-Epoxystearinsäuremethylester (Epoxidzahl 4,73, daraus berechnet: Molmasse: 338,3) und 132,7 g (5,1 Mol) Talgalkohol (OH-Zahl 215,6; daraus berechnet: Molmasse: 260,2) wurden erwärmt, bis eine homogene Flüssigkeit entstanden war. Dann wurde unter Rühren und Stickstoffabdeckung konzentrierte Schwefelsäure (2,9 g, entsprechend 1,7 g/Mol Epoxid) zugefügt und die Reaktionsmischung auf 100°C erwärmt. Bei 90°C setzte eine schwach exotherme Reaktion ein. Nach 3 h bei 100°C war die Epoxidzahl auf 0,23 und nach 4 h auf 0,03 abgesunken. Die Reaktion wurde nun durch Neutralisation des Schwefelsäurekatalysators mit der stöchiometrischen Menge (10,4 g) 30 %iger Natriummethylatlösung abgebrochen und der überschüssige Talgalkohol zusammen mit Nebenbestandteilen aus dem Stearinsäuremethylester-Derivat abdestilliert.
Ausbeute: 917,1 g;
Kennzahlen des Ringöffnungsproduktes:
SZ: 0,2;
VZ: 93,5;
OHZ: 82,5.
Destillat (überschüssiger Talgalkohol):
959 g.

### (b) Herstellung der freien Säure

892 g (1,49 Mol) nach Schritt (a) ringgeöffneten Epoxystearinsäuremethylesters (Molmasse: 600,0, berechnet aus der Verseifungszahl von 93,5) wurden mit 66 g (1,65 Mol), d.h. mit einem Überschuß von 10 %, Ätznatron in 2254 g Wasser und 400 ml Isopropanol bei 85°C 4 h verseift. Die Reaktionsmischung wurde durch Ansäuern mit 35 %iger Schwefelsäure auf einen pH-Wert von 2 bis 3, Abtrennung der oberen Schicht, zweimaliges Waschen der oberen Phase mit je 1,5 l Wasser und Trocknen bis 110°C Flüssigkeitstemperatur im Wasserstrahlvakuum aufgearbeitet.
Ausbeute der freien Hydroxyethercarbonsäure: 780 g;
Kennzahlen:
SZ: 87,4;
VZ: 96,2
; OHZ: 113.

### (c) Herstellung des Aminodiamids

256,7 g (0,4 Mol) der nach Schritt (b) hergestellten freien Hydroxyethercarbonsäure (Molmasse 641,8, berechnet aus der Säurezahl von 87,4) wurden mit 26,2 g (0,2 Mol) Dipropylentriamin (DPTA) in einer 0,5 1-Rührapparatur mit Wasserabscheider, Stickstoffabdeckung und Kontaktthermometer 5 h auf 200°C erhitzt. In dieser Zeit waren 6,6 g (berechnet: 7,2 g) Wasserdestillat angefallen. Die Ausbeute betrug 272,0 g;
Kennzahlen:
SZ: 3,1;
AZ: 34,6.

### (d) Alkylierung mit Ethylenoxid

264,2 g (0,163 Mol) des nach Schritt (c) erhaltenen Aminodiamids wurden mit 7,2 g (0,163 Mol) Ethylenoxid bei 85°C und 3,5 bar innerhalb 5,5 h umgesetzt. Die Ausbeute betrug 269,5 g; AZ: 32,7.

### (e) Quaternierung mit Methylchlorid

267,6 g (0,156 Mol) des nach Schritt (d) erhaltenen Alkoxylierungsproduktes (Molmasse 1715,8, berechnet aus der AZ) wurden zusammen mit 69,9 g Isopropanol und 22 g Wasser als Lösungsmittelgemisch in einem Autoklaven bei 100°C und unter 5 bar Druck mit Methylchlorid umgesetzt. Die Aminzahl wurde anhand stündlich abgenommener Proben laufend verfolgt. Nach 3 h war sie von 56,6 auf 5,4 (umgerechnet auf 100 %iges Produkt) gefallen. Die Ausbeute betrug 330,3 g des quartären Ammoniumsalzes (I) (R¹ = Hydroxyethyl, R² = Methyl, R³ = R⁴ = (II) mit m = 3, A = -NH-, n = p = 7, R⁵ = H, R⁶ = Talgalkyl). Das Produkt fiel als 75 %ige Lösung an. Seine Säurezahl war 5,4.

### Beispiel 2

### (a) Herstellung eines Aminodiamids

287,2 g (0,513 Mol) mit Dodecanol ringgeöffnete, epoxidierte Erucasäure (Molmasse: 550, berechnet aus der SZ von 102) wurden mit 37,2 g (0,256 Mol) Methyldipropylentriamin unter Stickstoffabdeckung 5 h auf 200°C erhitzt. Innerhalb dieser Zeit sank die Säurezahl auf 3,6. Im Wasserabscheider hatten sich 10,9 g Destillat gesammelt.
Ausbeute: 302,4 g; AZ: 46,4.

### (b) Quaternierung mit Methylchlorid

290,2 g (0,24 Mol) des nach Schritt (a) erhaltenen Produktes (Molmasse: 1209, berechnet aus AZ) wurden mit Methylchlorid bei 5 bis 6 bar und 89 bis 91°C im Rührautoklaven in Abwesenheit eines Lösungsmittels behandelt. Nach 2 h war die Aminzahl von 46,4 auf 2,1 gefallen.
Ausbeute: 275 g eines 100 %igen Produktes.

### Beispiel 3

### (a) Herstellung eines Triethanolaminesters

339,0 g (0,55 Mol) mit Talgalkohol ringgeöffneter Epoxystearinsäure (Molmasse 616,4, berechnet aus SZ 91,02) wurden mit 82,1 g (0,55 Mol) Triethanolamin (TEA) in einer 0,5 l-Rührapparatur mit Wasserabscheider und Stickstoffabdeckung 5,5 h auf 200°C erwärmt. Nach dieser Zeit hatten sich 9,4 g Wasserdestillat abgeschieden und die Säurezahl war auf 2,0 abgefallen.

Die (mit Perchlorsäure in Eisessig bestimmte) AZ betrug 73,0, woraus sich ein durchschnittliches Molgewicht des Esterprodukts von 768,6 berechnete. Die Ausbeute betrug 407,4 g.

### (b) Quaternierung mit Methylchlorid

192,1 g (0,25 Mol) des nach Schritt (a) erhaltenen Produktes wurden nach Zusatz von 51,9 g Isopropanol und 16,4 Wasser bei 90 bis 100°C und 5 bis 6 bar Druck mit Methylchlorid umgesetzt. Nach 7 h war die Aminzahl von 73,0 auf 3,8 gefallen. Die entstandene gelbe Lösung hatte einen Gehalt von 75 % der Verbindung der allgemeinen Formel (I) (R¹ = Hydroxyethyl, R² = Methyl, R³ = Hydroxyethyl und R⁴ = II mit m = 2, A = -O-, n = p = 7, R⁵ = H, R⁶ = Talgalkyl und X = Cl).

### Beispiel 4

### (a) Herstellung der freien Hydroxyethercarbonsäure

Entsprechend den in Beispiel 1 angegebenen Verfahrensschritten (a) und (b) wurde Ethoxystearinsäuremethylester mit Talgalkohol ringgeöffnet und anschließend aus dem entstandenen Produkt die freie Säure durch alkalische Verseifung hergestellt. Die auf diesem Wege erhaltene Hydroxyethercarbonsäure hatte folgende Kennzahlen:

SZ: 84,3, daraus wurde eine Molmasse von 665,5 berechnet;
VZ: 85,6;
OHZ: 125,8.

### (b) Veresterung zum Triethanolaminester

Entsprechend den Angaben in Beispiel 3, Schritt (a), wurde die im vorliegenden Beispiel, Schritt (a), erhaltene Hydroxyethercarbonsäure im Molverhältnis 1 : 1 mit Triethanolamin verestert. Der daraus entstandene Triethanolamin-Monoester hatte folgende Kennzahlen:

AZ: 68,8, woraus eine Molmasse von 815,4 berechnet wurde
; SZ: 0,97;
OHZ: 233.

### (c) Quaternierung mit Ethylenoxid in Gegenwart von Essigsäure

203,9 g (0,25 Mol) des entsprechend Schritt (b) erhaltenen Produktes wurden mit 15,0 g (0,25 Mol) Essigsäure und 57,5 g Wasser versetzt. Die Mischung wurde im Autoklaven nach Spülen mit Stickstoff auf 80°C aufgeheizt und mit 16,5 g (0,37 Mol) Ethylenoxid beaufschlagt. Während der Reaktionszeit von 3,5 h sank der Druck von 3,0 auf 2,5 bar. Die Säurezahl sank auf 5,0. Das Produkt wurde nach Entspannen des Autoklaven heiß aus diesem entnommen. Nach Abkühlen trat eine Phasentrennung ein. Vor Verwendung der auf diesem Wege erhaltenen quartären Ammoniumverbindung der allgemeinen Formel (I) (R¹ = R² = R³ = Hydroxyethyl, R⁴ = II mit m = 2, A = -O-, n = p = 7, R⁵ = H, R⁶ = Talgalkyl) wurde das Produkt (Kennzahlen: AZ: 47,2; SZ: 11,6) stets gründlich in Wasser dispergiert.

### Beispiel 5

Entsprechend der in den Beispielen 1 bis 3 beschriebenen Vorgehensweise wurden weitere quartäre Ammoniumverbindungen der allgemeinen Formel (I) hergestellt. Die hergestellten Verbindungen sowie ihre Kennzahlen sind der nachfolgenden Tabelle 1 zu entnehmen.

### Beispiel 6

Die Produkte der Beispiele 1 bis 5 wurden in einer Konzentration von 0,3 g/l Wasser dispergiert. Mit diesen Dispersionen wurde Baumwoll-Frottiergewebe, das zuvor 96 h lang mit einer Lösung von Natriumtripolyphosphat (4 g/l Wasser) behandelt worden war und das sehr hart war, 5 min lang in Kontakt gebracht, worauf die Behandlungsflotte durch 10 s dauerndes Zentrifugieren abgetrennt wurde. Nach dem Trocknen wurden die Frottierproben durch 6 Personen, die in der Beurteilung der Weichheit von Textilien geübt waren, auf ihre Weichheit im Vergleich zu dem harten Ausgangsmaterial (unbehandelte bzw. verschieden vorbehandelte Proben) geprüft (Griffnoten). Die Benotungen wurden an jeweils zwei auf gleiche Weise mit Wirkstoff vorbehandelten Gewebestücken durchgeführt (Doppelbestimmung). Dabei wurden alle Frottierproben, die mit den quartären Ammoniumsalzen gemäß der Erfindung behandelt worden waren, als weich und mit einem angenehmen, vollen Griff beurteilt.

Ein in gleicher Weise 120 h vorbehandeltes und dadurch sehr hartes Molton-Gewebe wurde nach der Behandlung mit den gleichen Dispersionen ebenso gut beurteilt, wie das Frottiergewebe.

In gleicher Weise wurde ein vorgewaschenes Frottiergewebe durch übliches fünfmaliges Vorwaschen vorbehandelt und dann genauso wie das mit Natriumtripolyphosphat "gehärtete" Gewebe mit dem zu prüfenden Nachbehandlungsmittel 5 min lang imprägniert. Die Beurteilung im Grifftest ergab ebenfalls einen weichen, angenehmen, vollen Griff.

In allen Fällen wiesen die behandelten Textilien nach dem Trocknen ein ausgezeichnetes Saugvermögen auf.

Die Ergebnisse der Griff-Beurteilung sind im einzelnen der nachfolgenden Tabelle 2 zu entnehmen. Darin reicht die Skala der Griffnoten von = (sehr hart) bis 6 (sehr weich).

## Patentansprüche

1. Quartäre Ammoniumverbindungen der allgemeinen Formel (I) in der
R¹ für einen Alkylrest mit 1 bis 4 C-Atomen oder einen Hydroxyalkylrest mit 1 bis 4 C-Atomen,
R² für einen Alkylrest mit 1 bis 4 C-Atomen, einen Hydroxyalkylrest mit 1 bis 4 C-Atomen oder einen Phenalkylrest mit 1 bis 3 C-Atomen in der Alkylgruppe und
R³ und R⁴, die gleich oder verschieden sein können, für einen Rest der allgemeinen Formel (II) stehen in der
m eine ganze Zahl im Bereich von 1 bis 3,
n und p unabhängig voneinander ganze Zahlen im Bereich von 1 bis 12 mit einer Summe (p+n) im Bereich von 2 bis 20,
A eine Gruppe -O- oder -NH- und
R⁵ und R⁶ Wasserstoff oder ein gesättigter oder ungesättigter Alkylrest mit 1 bis 22 C-Atomen mit der Maßgabe sein können, daß R⁵ H bedeu tet, wenn R⁶ für den Alkylrest steht und umgekehrt, und
X^{⊖} für das Anion einer anorganischen oder organischen Säure steht.

2. Verbindungen nach Anspruch 1, dadurch gekennzeichnet, daß in der allgemeinen Formel (I) R¹ für einen Hydroxyalkylrest mit 1 bis 4 C-Atomen steht.

3. Verbindungen nach Anspruch 2, dadurch gekennzeichnet, daß in der allgemeinen Formel (I) R¹ für einen Hydroxyethylrest oder Hydroxypropylrest steht.

4. Verbindungen nach Ansprüchen 1 bis 3, dadurch gekennzeichnet, daß in der allgemeinen Formel (I) R² für einen Alkylrest mit 1 bis 4 C-Atomen steht.

5. Verbindungen nach Anspruch 4, dadurch gekennzeichnet, daß in der allgemeinen Formel (I) R² für einen Methylrest steht.

6. Verbindungen nach Ansprüchen 1 bis 5, dadurch gekennzeichnet, daß die Reste R³ und R⁴ gleich sind.

7. Verbindungen nach Ansprüchen 1 bis 6, dadurch gekennzeichnet, daß in der allgemeinen Formel (II) R⁵ oder R⁶ für einen geradkettigen, gesättigten oder ungesättigten Alkylrest mit 12 bis 18 C-Atomen stehen.

8. Verbindungen nach Anspruch 7, dadurch gekennzeichnet, daß in der allgemeinen Formel (II) R⁵ oder R⁶ für geradkettige, gesättigte oder ungesättigte Alkylrestgemische im Bereich einer Zahl von C-Atomen von 12 bis 18 stehen.

9. Verbindungen nach Anspruch 8, dadurch gekennzeichnet, daß in der allgemeinen Formel (II) R⁵ oder R⁶ für gesättigte und/oder ungesättigte Talgalkyl-, Kokosalkyl- oder Sojaalkylreste stehen.

10. Verbindungen nach Ansprüchen 1 bis 9, dadurch gekennzeichnet, daß in der allgemeinen Formel (I) X^{⊖} für ein Anion aus der Gruppe Chlorid, Methosulfat, Formiat und Acetat steht.

11. Verbindungen nach Anspruch 10, dadurch gekennzeichnet, daß in der allgemeinen Formel (I) X^{⊖} für Chlorid und Acetat steht.

12. Verfahren zur Herstellung quartärer Ammoniumverbindungen der allgemeinen Formel (I) in der
R¹ für einen Alkylrest mit 1 bis 4 C-Atomen oder einen Hydroxyalkylrest mit 1 bis 4 C-Atomen,
R² für einen Alkylrest mit 1 bis 4 C-Atomen, einen Hydroxyalkylrest mit 1 bis 4 C-Atomen oder einen Phenalkylrest mit 1 bis 3 C-Atomen in der Alkylgruppe und
R³ und R⁴, die gleich oder verschieden sein können, für einen Rest der allgemeinen Formel (II) stehen in der
m eine ganze Zahl im Bereich von 1 bis 3,
n und p unabhängig voneinander ganze Zahlen im Bereich von 1 bis 12 mit einer Summe (p+n) im Bereich von 2 bis 20,
A eine Gruppe -O- oder -NH- und
R⁵ und R⁶ Wasserstoff oder ein gesättigter oder ungesättigter Alkylrest mit 1 bis 22 C-Atomen mit der Maßgabe sein können, daß R⁵ H bedeutet, wenn R⁶ für den Alkylrest steht und umgekehrt, und
X^{⊖} für das Anion einer anorganischen oder organischen Säure steht,
dadurch gekennzeichnet, daß man
(a) Epoxyfettsäureester der allgemeine Formel (III) in der
R⁷ für einen Alkylrest mit 1 bis 6 C-Atomen steht und
n und p die obige Bedeutung haben,
nach an sich bekannten Methoden mit einem Alkohol der allgemeinen Formel (IV) umsetzt
R⁵-OH (IV)
in der
R⁵ für einen gesättigten oder ungesättigten Alkylrest mit 1 bis 22 C-Atomen steht,
und die erhaltenen Ester danach verseift,
(b) die so entstandenen Hydroxyethercarbonsäuren mit einem Amin der allgemeinen Formel (V) in der
R^{1ʹ} Wasserstoff sein kann oder die oben für R¹ angegebenen Bedeutungen haben kann und
A und m die oben angegebenen Bedeutungen haben können,
im Molverhältnis 1 : 1 bis 3,5 : 1 bei erhöhter Temperatur umsetzt und die Produkte in dem Fall, daß R^{1ʹ} für H steht, anschließend mit Ethylenoxid oder Propylenoxid im ungefähren Molverhältnis 1 : 1 alkoxyliert,
(c) die so entstandenen Verbindungen nach an sich bekannten Methoden mit einem Quaternierungsreagens der allgemeinen Formel (VI)
R²X (VI)
in der R² und X die oben angegebenen Bedeutungen haben, in einem Lösungsmittel bei erhöhter Temperatur umsetzt und
(d) die so entstandenen quartären Ammoniumverbindungen der allgemeinen Formel (I) gewünschtenfalls aus der Lösung nach an sich bekannten Methoden isoliert.

13. Verfahren nach Anspruch 12, dadurch gekennzeichnet, daß man die Reaktion der Öffnung des Oxiranrings des Epoxyfettsäureesters der allgemeinen Formel (III) mit einem Alkohol der allgemeinen Formel (IV) in Gegenwart eines sauren Katalysators durchführt.

14. Verfahren nach Ansprüchen 12 und 13, dadurch gekennzeichnet, daß man die Umsetzung der Hydroxyethercarbonsäuren mit einem Amin der allgemeinen Formel (V) im Temperaturbereich von 180 bis 220°C, bevorzugt von 200°C, durchführt.

15. Verfahren nach Ansprüchen 12 bis 14, dadurch gekennzeichnet, daß man die Quaternierungsreaktion in einem Lösungsmittel oder Lösungsmittelgemisch durchführt.

16. Verfahren nach Anspruch 15, dadurch gekennzeichnet, daß man als Lösungsmittel einen Alkohol mit 1 bis 4 C-Atomen, ein Gemisch derartiger Alkohole oder Mischungen eines oder mehrerer derartiger Alkohole in beliebigem Volumenverhältnis mit Wasser verwendet.

17. Verfahren nach Anspruch 16, dadurch gekennzeichnet, daß man Mischungen aus Isopropanol und Wasser im Volumenverhältnis 2 : 1 bis 5 : 1 für die Quaternierungsreaktion verwendet.

18. Verfahren nach Ansprüchen 12 bis 17, dadurch gekennzeichnet, daß man die Quaternierungsreaktion bei Temperaturen im Bereich von 50 bis 150°C, bevorzugt bei 100°C, durchführt.

19. Verfahren nach Ansprüchen 12 bis 18, dadurch gekennzeichnet, daß man die Quaternierungsreaktion bei einem Druck von 1,5 bis 6 bar durchführt.

20. Verwendung der quartären Ammoniumverbindungen der allgemeinen Formel (I) nach Ansprüchen 1 bis 11 als Textilnachbehandlungsmittel für synthetische und natürliche Fasern und daraus hergestellte Gebilde, bevorzugt als Textilweichmacher.
